# EUROPÄISCHE PATENTSCHRIFT

(11) **EP 0 180 826 B1**
(45) Veröffentlichungstag und Bekanntmachung des Hinweises auf die Patenterteilung: **11.07.1990**
(21) Anmeldenummer: 85113144.1
(22) Anmeldetag: 16.10.1985
(51) Int. Cl.: G21F 9/00

(54) **Verfahren zur chemischen Dekontamination von Grosskomponenten und Systemen aus metallischen Werkstoffen von Kernreaktoren**
Process for chemically decontaminating the metallic main components and systems of nuclear reactors
Procédé pour décontaminer chimiquement les composants importants et les système métalliques des réacteurs nucléaires

(30) Priorität: 31.10.1984 DE 3439857
(43) Veröffentlichungstag der Anmeldung: 14.05.1986
(73) Patentinhaber: SIEMENS AKTIENGESELLSCHAFT, 80333 München (DE)
(72) Erfinder: Bertholdt, Horst-Otto, D-8520 Erlangen (DE); Kress, Bernhard, Dipl.-Ing. (FH), D-8526 Bubenreuth (DE)

(56) Entgegenhaltungen:
- EP-A- 0 134 664
- WO-A-84/03170
- US-A- 4 287 002

## Beschreibung

Die Erfindung betrifft ein Verfahren zur chemischen Dekontamination von Großkomponenten und Systemen aus metallischen Werkstoffen von Kernreaktoren mit einem flüssigen Primärkühlmittel.

Ein aus der DE-OS-26 13 351 bekanntes Dekontaminationsverfahren ist ein Mehrstufenverfahren, bei dem im Wechsel oxidative Behandlungen und Säurebehandlungen bei Temperaturen von über 90°C durchgeführt werden. Der laufende Chemikalienwechsel erfordert einen relativ hohen Aufwand an Zeit und Chemikalien sowie an Energie.

Aus der älteren europäischen Patentanmeldung 84304726.7 mit der Veröffentlichungsnummer 0134 664 ist auch ein Mehrstufenverfahren bekannt, wobei ein Verfahrensschritt des Mehrstufenverfahrens näher beschrieben wird. Dem näher erläuterten Oxidationsschritt geht ein Dekontaminationsschritt mit organischen Säuren voraus. Nur im zweiten Verfahrensschritt wird eine Cer-IV-Verbindung eingesetzt.

Die WO-A-84/03 170 beschreibt ein Mehrstufenverfahren, das zumindest zwei Verfahrensschritte vorsieht. Zunächst werden durch einen Oxidationsschritt Korrosionsprodukte säurelöslich gemacht. Darauf folgt die Zugabe einer sauren Dekontaminationslösung in einem Säurebehandlungsschritt. Zur Durchführung des Verfahrens werden unter anderem Permanganat und Chromsäure sowie Ozon eingesetzt.

Mehrstufenverfahren zur Dekontamination erfordern, daß nach jeder Stufe oder nach jedem Verfahrensschritt alle dafür benötigten Chemikalien aus dem zu dekontaminierenden Behälter entfernt werden müssen. Erst danach kann der zweite Verfahrensschritt eingeleitet werden. Oft ist zum Entfernen von Chemikalienresten sogar als Zwischenschritt ein Spülschritt notwendig.

Mehrstufenverfahren erfordern einen hohen Zeitaufwand und hinterlassen sehr viel Sekundärabfall.

Der Erfindung lag die Aufgabe zugrunde, ein Verfahren zur chemischen Dekontamination vorzuschlagen, mit dem eine Dekontamination schnell durchzuführen ist, die Dekontaminationswirkung gegenüber dem Bekannten erhöht ist und gleichzeitig der Anfall von Sekundärabfall vermindert ist. Die Behandlungstemperatur soll kleiner oder gleich 50°C sein.

Die Aufgabe wird gemäß der Erfindung durch ein Verfahren zur chemischen Dekontamination von Großkomponenten und Systemen aus metallischen Werkstoffen von Kernreaktoren mit einem flüssigen Primärkühlmittel gelöst, wobei die Behandlung als Einstufenbehandlung ohne Säurebehandlungsschritt mittels einer wäßrigen Lösung oxidierender Chemikalien durchgeführt wird, die durch die zu kontaminierenden Großkomponenten und Systeme bewegt wird, wobei als oxidierende Chemikalien Nitrate, Chromate oder Cer-IV-Salze und zusätzlich Ozon in das insbesondere borathaltige Primärkühlmittel eingegeben werden.

Damit wird die Dekontamination als Einstufenbehandlung mittels einer wäßrigen Lösung oxidierender Chemikalien unter zusätzlicher Zugabe von Ozon durchgeführt. Die oxidierend wirkenden Chemikalien, zum Beispiel Nitrate, Chromate, Cer-Salze sind preiswert und führen zu lonen, die mit lonentauscherharzen gut entfernbar sind. Dabei wird während der Dekontamination durch Entzug der Kationen mittels Ionentauscher der pH-Wert abgesenkt. Der Konzentrationsbereich der oxidierenden Chemikalien liegt vorzugsweise bei 100-1000 mg kg-¹, von Ozon bei 10-40 mg kg-'. Die Wirksamkeit der Lösung wird hierbei über die Messung des Red-Ox-Potentials verfolgt.

Tabelle 1 zeigt Ergebnisse der erfindungsgemäßen Einstufenbehandlung am Beispiel von original kontaminierten Proben aus einem Druckwasser-Kernkraftwerk.

Werkstoff: 1.4024

Mit zunehmender Betriebsdauer nimmt die Säurelöslichkeit bei aktiven Oxid-Schutzschichten des Primärkreislaufs eines Druckwasserreaktors ab. Durch Variieren der Kombination von oxidativen Chemikalien und Ozon und durch selektiven Entzug von Kationen kann das Verfahren auf die jeweils vorliegende Oxidschutzschicht eingestellt werden. Das in der beiliegenden Zeichnung als Fig. 1 dargestellte Diagramm zeigt an Hand der NO-₃-Parameter-Studie den Metallabtrag M.

Da in Wasser gelöstes Ozon in Kontakt mit oxidischen Oberflächenschichten nur eine begrenzte Halbwertszeit hat, wird gemäß der weiteren Erfindung mittels einer externen Ozonanreicherungsstrecke der Ozon-Gehalt aufrechterhalten. Gleichzeitig wird durch eine laufende Entgasung vorteilhafterweise verhindert, daß sich im zu dekontaminierenden System Gaspolster ausbilden.

Die Fig. 2 der beiliegenden Zeichnung zeigt in vereinfachter Form ein kontaminiertes System mit den dazugehörigen Hilfseinrichtungen zur Dekontamination nach dem erfindungsgemäßen Verfahren. Anhand dieses Ausführungsbeispiels wird das Verfahren näher erläutert:
Die Dekontaminationschemikalien werden aus dem Ansetzbehälter 1 mit einer Dosierpumpe 2 dem zu dekontaminierenden System 3, nämlich dem mit borathaltigem Primärkühlwasser gefüllten Primärkreis eines Druckwasserreaktors, auf der Saugseite einer Pumpe 4 zugeführt. Mit der Pumpe 4 wird ein aus dem zu dekontaminierendem System 3 abgezweigter Teilstrom über eine Ozon-Anreicherungsstrecke 5 mit einem Injektor 6 gefördert. Dieser Teilstrom über die Anreicherungsstrecke 5 beträgt 2:10% des während der Dekontamination umgewälzten Kühlwasser-Volumens. Zur Verbesserung der Stoffaustauschleistung in der Anreicherungsstrecke wird der Injektor 6 mit einer Druckerhöhungspumpe 7 betrieben.

Das eingespeiste Ozon stammt aus einem Ozongenerator 8, der aus dem Tank 9 mit Sauerstoff versorgt wird. Dieser wird mittels stiller elektrischer Entladung zum Teil in Ozon umgewandelt. Das ozonhaltige Gas wird vom Injektor 6 in die Anreicherungsstrecke 5 gesaugt. Im Injektor 6 und in der anschließenden Flüssigkeitssäule erfolgt der Stoffaustausch zwischen Gas und Flüssigkeit.

In dem Dekontaminationskreislauf vorhandener überschüssiger Sauerstoff und das nicht absorbierte Ozon aus der Anreicherungsstrecke 5 gelangt aus deren oberem Ende über einen Aerosolabscheider 10 und nach Erwärmung in einer Heizeinrichtung 11 über eine katalytische Ozonvernichtungsanlage 12 ins Freie.

Der Entzug der bei der Dekontamination gebildeten Kationen und der gelösten Aktivität erfolgt über Ionentauscher 13 in einem zweiten Bypass mit einer Pumpe 14. Die lonentauscher 13 werden dann mit bekannten Maßnahmen entsorgt, zum Beispiel getrocknet und mit Bitumen verfestigt.

## Patentansprüche

1. Verfahren zur chemischen Dekontamination von Großkomponenten und Systemen aus metallischen Werkstoffen von Kernreaktoren mit einem flüssigen Primärkühlmittel, wobei die Behandlung als Einstufenbehandlung ohne Säurebehandlungsschritt mittels einer wäßrigen Lösung oxidierender Chemikalien durchgeführt wird, die durch die zu kontaminierenden Großkomponenten und Systeme bewegt wird, wobei als oxidierende Chemikalien Nitrate, Chromate oder Cer-IV-Salze und zusätzlich Ozon in das insbesondere borathaltige Primärkühlmittel eingegeben werden.

2. Verfahren nach Anspruch 1, dadurch gekennzeichnet, daß Ozon in einem Konzentrationsbereich von 10-40 mg kg-¹ verwendet wird.

3. Verfahren nach Anspruch 1 oder 2, dadurch gekennzeichnet, daß Ozon kontinuierlich über eine Ozon-Anreicherungsstrecke in das Primärkühlmittel nachgespeist wird.

4. Verfahren nach Anspruch 3, dadurch gekennzeichnet, daß die Ozon-Anreicherung über einen Injektor, eine Blasensäule oder einen Blasensäule-Abstromreaktor stattfindet.

5. Verfahren nach Anspruch 4, dadurch gekennzeichnet, daß in Strömungsrichtung vor der Stelle der Ozonanreicherung kontinuierlich eine Sauerstoff- und Ozonentgasung mit anschließender Ozonvernichtung erfolgt.

6. Verfahren nach Anspruch 5, dadurch gekennzeichnet, daß die Ozonvernichtung katalytisch erfolgt.

7. Verfahren nach einem der Ansprüche 1 bis 6, dadurch gekennzeichnet, daß die Wirksamkeit der Dekontlösung durch Erfassung des Red-Ox-Potentials kontrolliert wird.

8. Verfahren nach einem der Ansprüche 1 bis 7, dadurch gekennzeichnet, daß die Konzentration des gelösten Ozons kontinuierlich analytisch überwacht wird.

9. Verfahren nach Anspruch 8, dadurch gekennzeichnet, daß die kontinuierliche Überwachung aus einem mit Luft ausgestrippten Teilstrom photometrisch erfolgt.

10. Verfahren nach einem der Ansprüche 1 bis 9, dadurch gekennzeichnet, daß die gelöste Aktivität dem Primärkühlmittel laufend mittels Ionenaustausch entzogen wird.

11. Verfahren nach Anspruch 10, dadurch gekennzeichnet, daß den oxidierenden Chemikalien während der Dekontamination die Kationen entzogen werden.

12. Verfahren nach einem der Ansprüche 1 bis 11, dadurch gekennzeichnet, daß die oxidierenden Chemikalien in einem Konzentrationsbereich von 100-1000 mg kg-¹ verwendet werden.

13. Verfahren nach einem der Ansprüche 1 bis 12, dadurch gekennzeichnet, daß das Primärkühlmittel bei der Behandlung auf Temperaturen von 20 bis 60°C gehalten wird.

## Revendications

1. Procédé de décontamination chimique d'éléments de grandes dimensions et de systèmes en matériaux métalliques de réacteurs nucléaires à agent de refroidissement primaire liquide, le traitement étant effectué sous la forme d'un traitement à un seul stade, sans phases de traitement acide, au moyen d'une solution aqueuse de produits chimiques oxydants, qui est mise en mouvement dans les éléments de grandes dimensions et les systèmes à décontaminer, en chargeant comme produits chimiques oxydants des nitrates, des chromates, ou des sels de Cer-IV et, en outre, de l'ozone, dans l'argent de refroidissement primaire contenant notamment un borate.

2. Procédé suivant la revendication 1, caractérisé en ce qu'il consiste à utiliser de l'ozone dans une plage de concentration de 10 à 40 mg kg-'.

3. Procédé suivant la revendication 1 ou 2, caractérisé en ce qu'il consiste à alimenter l'agent de refroidissement primaire en ozone, d'une manière continue, par une zone d'enrichissement en ozone.

4. Procédé suivant la revendication 3, caractérisé en ce que l'enrichissement en ozone a lieu par un injecteur, par une colonne à bulles, ou par un réacteur en aval à colonne à bulles.

5. Procédé suivant la revendication 4, caractérisé en ce qu'il consiste à effectuer, en amont, dans le sens de l'écoulement, de l'endroit de l'enrichissement en ozone, un dégazage continu d'élimination de l'oxygène et de l'ozone avec destruction ultérieure de l'ozone.

6. Procédé suivant la revendication 5, caractérisé en ce qu'il consiste à effectuer la destruction de l'ozone par voie catalytique.

7. Procédé suivant l'une des revendications 1 à 6, caractérisé en ce qu'il consiste à contrôler l'efficacité de la solution de décontamination par détection du potentiel rédox.

8. Procédé suivant l'une des revendications 1 à 7, caractérisé en ce qu'il consiste à surveiller analytiquement et en continu la concentration de l'ozone dissoute.

9. Procédé suivant la revendication 8, caractérisé en ce qu'il consiste à effectuer la surveillance continue par voie photométrique sur un courant partiel séparé par entraînement par de l'air.

10. Procédé suivant l'une des revendications 1 à 9, caractérisé en ce qu'il consiste à enlever l'activité dissoute de l'agent de refroidissement primaire en continu, au moyen d'un échange d'ion.

11. Procédé suivant la revendication 10, caractérisé en ce qu'il consiste à enlever aux produits chimiques oxydants leurs cations, pendant la décontamination.

12. Procédé suivant l'une des revendications 1 à 11, caractérisé en ce qu'il consiste à utiliser les produits chimiques oxydants en une plage de concentration de 100 à 1000 mg kg⁻'.

13. Procédé suivant l'une des revendications 1 à 12, caractérisé en ce qu'il consiste à maintenir l'agent de refroidissement primaire, lors du traitement, à des températures de 20 à 60°C.

## Claims

1. Process for the chemical decontamination of large components and systems of metallic materials of nuclear reactors with a liquid primary coolant, wherein the treatment is carried out as a one-step treatment without an acid treatment step by means of an aqueous solution of oxidising chemicals which is moved through the large components and systems to be contaminated, with nitrates, chromates or Cer-IV-salts and additionally ozone being introduced as oxidising chemicals into the primary coolant which contains in particular borate.

2. Process according to claim 1, characterised in that ozone is used in a concentration range of from 10-40 mg kg-¹.

3. Process according to claim 1 or 2, characterized in that ozone is continuously replenished into the primary coolant via an ozone enrichment section.

4. Process according to claim 3, characterised in that the ozone enrichment is effected by means of an injection, a bubble column or a bubble column-downstream reactor.

5. Process according to claim 4, characterised in that oxygen and ozone gas removal with subsequent ozone annihilation takes place in the flow direction upstream of the ozone enrichment area.

6. Method according to claim 5, characterised in that the ozone annihilation takes place catalytically.

7. Process according to one of claims 1 to 6, characterised in that the effectiveness of the decontamination solution is controlled by determining the redox potential.

8. Process according to one of claims 1 to 7, characterised in that the concentration of the dissolved ozone is continuously analytically monitored.

9. Process according to claim 8, characterised in that the continuous monitoring of a partial stream stripped out with air takes place photometrically.

10. Process according to one of claims 1 to 9, characterised in that the dissolved activity is removed continuously from the primary coolant by means of ion exchange.

11. Process according to claim 10, characterised in that the cations are removed from the oxidising chemicals during the decontamination.

12. Process according to one of claims 1 to 11, characterised in that the oxidising chemicals are used in a concentration range of from 100-1000 mg kg-'.

13. Process according to one of claims 1 to 12, characterised in that the primary coolant is kept at temperatures of 20 to 60°C during the treatment.
